# EUROPÄISCHE PATENTSCHRIFT

(11) **EP 0 055 694 B1**
(45) Veröffentlichungstag und Bekanntmachung des Hinweises auf die Patenterteilung: **04.06.1986**
(21) Anmeldenummer: 81810513.2
(22) Anmeldetag: 22.12.1981
(51) Int. Cl.: D06P 1/22, D06P 1/30, C09B 67/28

(54) **Verfahren zum Färben oder Bedrucken von Cellulosematerialien bzw. von Cellulose/Polyester-Mischgewebe**
Process for dyeing or printing cellulosic materials and mixed cellulose/polyester fabrics
Procédé de teinture et d'impression de matières à base de cellulose et de tissus à base de mélanges cellulose/polyester

(30) Priorität: 30.12.1980 CH 9644/80
(43) Veröffentlichungstag der Anmeldung: 07.07.1982
(73) Patentinhaber: CIBA-GEIGY AG, 4002 Basel (CH)
(72) Erfinder: Koci, Zdenek, CH-4102 Binningen (CH)

## Beschreibung

Die Erfindung betrifft ein Verfahren zum Färben oder Bedrucken von Cellulosematerialien bzw. von Cellulose/Polyester-Mischgewebe unter Verwendung spezifischer organischer Verküpungsbeschleuniger, ferner Küpen- oder Schwefelfarbstoffzubereitungen, die derartige Verküpungsbeschleuniger enthalten, sowie Färbebäder, Druckpasten und Reduktionsbäder zur Durchführung des Verfahrens.

Es sind zahlreiche Verfahren bekannt, nach denen die Farbausbeute beim Färben und Bedrukken von Cellulosematerialien mit Küpen- und Schwefelfarbstoffen durch den Zusatz von Verküpungsbeschleunigern, meistens Oxidationsmitteln, verbessert wird. Eine zusammenfassende Übersicht findet sich z.B. in der DE-A-1 469 670. In der DE-A-2 252 944 wird in diesem Zusammenhang die Verwendung von chinoiden Verbindungen wie Benzochinon, Naphthochinon und Anthrachinon sowie deren Derivate beschrieben. Weiterhin ist für denselben Zweck aus den DE-C-1 239269. FR-B-1 314630 und 1 353 730 die Verwendung von anorganischen und organischen Schwermetallverbindungen bekannt und in der GB-B-1 130 908 wird die Verwendung von aliphatischen und aromatisch-aliphatischen primären Diaminen oder Polyaminen empfohlen.

Bekannt ist ferner eine Reduktionsmittelkombination zum einbadigen Färben von Cellulose enthaltendem Textilmaterial mit Küpen- und/oder Schwefelfarbstoffen (DE-A-2 350 961). Die Kombination besteht aus einem Reduktionsmittel, das durch Kondensation von Ketonen mit Natriumdithionit und basischen Stickstoff enthaltenden Verbindungen erhalten wird und Nitrophenol. Diese spezifische Reduktionsmittelkombination ermöglicht das Färben von Cellulose-Textilmaterial nach dem Einbad-Klotz-Dämpf-Verfahren oder nach dem Kalt-Verweilverfahren.

Weiter ist in der FR-A-2 250 848 ein Verfahren zum Färben von Polyamid-Fasermaterial mit Schwefelfarbstoffen beschrieben. Polyamidmaterialien lassen sich nicht oder nur schwer mit den üblicherweise verwendeten Schwefelfarbstoffen anfärben. Um dennoch auf Polyamidfasern Färbungen mit dieser Farbstoffklasse zu erhalten, wird in dieser Literaturstelle vorgeschlagen, dem Färbebad Ester aromatischer oder aliphatischer Carbonsäuren zuzusetzen, beispielsweise Benzoesäure- oder Terephthalsäureester oder auch Essigsäure- oder Propionsäureester.

Schliesslich ist aus der FR-A-1 393 050 ein Verfahren zum Färben oder Bedrucken von Cellulose-Fasermaterial mit wasserlöslichen Schwefelfarbstoffen bekannt. Danach werden die Farbstoffe in Form einer wässrigen Präparation appliziert, die neben dem Farbstoff eine Verbindung mit einer Thiocarbonyl- und/oder Sulfhydrylfunktion enthält oder in ein Thiocarbonylderivat oder Thiol überführbar ist. Genannt sind beispielsweise Thioacetamid, Thioharnstoff, 2,4,6-Trimercapto-1,3,5-triazin, Mercaptobenzthiazol, Dithiocarbaminsäure oder Ester der Thiocarbaminsäure.

Im Stand der Technik sind somit eine ganze Reihe von Verbindungen und deren Verwendung als Verküpungsbeschleuniger beschrieben, jedoch nur wenige Substanzen haben eine ausreichende Anwendungsbreite und ermöglichen eine hinreichend gute und rasche Verteilung der Küpen- und Schwefelfarbstoffe in der Farbstoffflotte, Druckpaste oder entsprechenden Zubereitungsformen. Vielfach sind die Hilfsmittel auf eine kleine Klasse von Farbstoffen oder besondere Färbeverfahren abgestimmt. Hinzu kommt, dass die bekannten Verküpungsbeschleuniger z.B. präparativ schwer zugänglich sind, oder andere Nachteile aufweisen, wie z.B. eine ungenügende Wirksamkeit bei unterschiedlichen Färbeverfahren (z.B. schlechte Wirksamkeit im Pad-Steam-Färbeverfahren im Vergleich zum Druck), hoher Preis und teilweise dunkle Eigenfarbe z.B. von vielen Chinonverbindungen, sowie Nuancenänderungen, wie z. B. bei der Verwendung von Anthrachinonen. Was die Schwermetallverbindungen anbetrifft oder auch Thioharnstoff, so sind diese aus ökologischer Sicht weniger gut geeignet und Polyamine sind erst bei hohen Konzentrationen im Färbebad wirksam.

Aufgabe der Erfindung war es daher, Verküpungsbeschleuniger zu finden, die die oben genannten Nachteile nicht aufweisen und ein Färbe- bzw. Druckverfahren für Cellulose und Cellulose/ Polyester-Mischgewebe zu entwickeln, gemäss dem auch bei schnell ablaufenden Kontinue-Färbeverfahren eine rasche und möglichst vollständige Reduktion der Farbstoffe erfolgt, und damit eine gute Farbausbeute gewährleistet ist.

Die Lösung dieser Aufgabe besteht darin, dass man zur Verbesserung der Verküpbarkeit von Küpen- und Schwefelfarbstoffen beim Färben oder Bedrucken von cellulosehaltigen Textilmaterialien, vor allem Baumwolle oder Mischgewebe aus Baumwolle/Polyester, spezifische Verküpungsbeschleuniger bzw. Mischungen davon wie im folgenden beschrieben einsetzt. Diese spezifischen Verküpungsbeschleuniger sind an sich als Antioxydantien bekannt, besitzen eine ausgezeichnete Wirksamkeit, sind günstig im Preis und weisen die eingangs genannten Nachteile nicht auf. Sie können entweder in einer Küpen- oder Schwefelfarbstoffzubereitung vorhanden sein, oder dem Färbebad bzw. Reduktionsbad oder der Druckpaste zugesetzt werden.

Gegenstand vorliegender Erfindung ist somit ein Verfahren zum Färben oder Bedrucken von Cellulosematerialien bzw. von Cellulose/Polyester-Mischgewebe mit Küpen- oder Schwefelfarbstoffen unter Verwendung von organischen Verküpungsbeschleunigern, das dadurch gekennzeichnet ist, dass als Verküpungsbeschleuniger eine oder ein Gemisch mehrerer Verbindung zur Anwendung gelangt, die mindestens eine aromatische Hydroxygruppe und/oder eine sekundäre oder tertiäre Aminogruppe, eine -CONHOH-Gruppe, oder eine ::::S = O Gruppierung aufweisen, ausgenommen Nitrophenole, und Derivate aromatischer Carbonsäuren mit weniger als 3 aromatischen Hydroxygruppen, und welche man in einer Menge von 0,1 bis 20 Gew.%, bezogen auf Farbstoff, dem Färbebad bzw. der Druckpaste, oder in einer Menge von 0,01 bis 5 g/I dem Reduktionsbad zusetzt.

Bei den Verküpungsbeschleunigern handelt es sich vor allem um folgende Verbindungen:
A) Verbindungen der Formel worin R₁, R₂ und R₃ unabhängig voneinander bedeuten: C₁-C₁₂ Alkyl, C₃-C₁₂ Alkenyl, -CH₂OH, Wasserstoff, Halogen, OH, C₁-C₄-Alkoxy, gegebenenfalls substituiertes Phenyl, Benzyl oder Phenäthyl, Cyclohexyl, SO₃H, COOH, CONH₂ oder die Gruppe mit der Bedingung, dass R₁, R_{z} und R₃ nicht gleichzeitig Wasserstoff bedeuten und ferner wenn einer der Reste R₁, R₂ und R₃-OH oder-CH₃ ist, dann ist höchstens einer der verbleibenden zwei Reste Wasserstoff.

R₁, R₂ und R₃ in der Bedeutung einer C₁-C₁₂-Alkylgruppe kann unverzweigt oder verzweigt sein. Es handelt sich beispielsweise um die Methylgruppe, Äthylgruppe, n-Propylgruppe, iso-Propylgruppe, die n-, sec.- oder tert.-Butylgruppe, die n-, sec.- oder tert.-Amylgruppe, die n-, sec.-oder tert.-Hexylgruppe, die n-, sec.- oder tert.-Octylgruppe oder die n-, sec.- oder tert.-Dodecylgruppe. Handelt es sich um eine Alkenylgruppe(C₃- C₁₂) so ist beispielsweise n-Propenyl oder die Allylgruppe genannt. Handelt es sich bei R₁, R₂ und R₃ um Halogen so kommt vor allem F, CI oder Br in Frage. In der Bedeutung einer C₁-C₄ Alkoxygruppe stellen R₁, R₂ und R₃ beispielsweise die Methoxy-, Äthoxy-, n- oder iso-Propoxy- und n-oder iso-Butoxygruppe dar. Als Substituenten im Phenylrest, Benzylrest bzw. Phenäthylrest kommen z.B. in Frage: Halogen, wie F, CI oder Br, die OH-Gruppe, C₁-C₁₂₋ Alkyl, vorzugsweise C₁-C₄-Alkyl (verzweigt oder unverzweigt) oder C₁-C₄-Alkoxy (verzweigt oder unverzweigt).

In bevorzugt verwendeten Verbindungen der Formel (A) haben die Substituenten R₁ bis R₃ die folgende Bedeutung: C₁ bis C₅-Alkyl, -CH₂0H, Wasserstoff, Halogen, OH, C₁ bis C₄₋Alkoxy, Benzyl, Cyclohexyl oder die Gruppe wiederum mit der Bedingung, dass wenn einer der Reste R₁, R₂ oder R₃ -OH oder -CH₃ ist, höchstens einer der verbleibenden zwei Reste Wasserstoff bedeutet und ferner mit der Massgabe, dass alle drei Reste R₁ bis R₃ nicht gleichzeitig Wasserstoff bedeuten.

Insbesondere finden im erfindungsgemässen Färbeverfahren solche Verküpungsbeschleuniger der Formel (A) Verwendung, worin die Reste R₁ bis R₃ unabhängig voneinander bedeuten: C₁ bis C₄-Alkyl, Wasserstoff, Chlor, Hydroxy oder Benzyl, mit der Bedingung, dass R₁, R₂ und R₃ nicht gleichzeitig für Wasserstoff stehen und ferner, im Fall dass einer der Reste R₁ bis R₃ eine -OH oder CH₃₋Gruppe ist, höchstens einer der verbleibenden zwei Reste Wasserstoff bedeutet.

Es handelt sich beispielsweise um folgende Verbindungen:
3,5-Di-tert.-butyl-brenzkatechin,
Hydrochinon-monobenzyläther,
5-Methyl-resorcin, 4-Cyclohexyl-resorcin,
2,5-Di-(tert.-amyl)-hydrochinon,
Tert.-butyl-hydrochinon,
4-Hydroxymethyl-2,6,-di-(tert.-butyl)-phenol
und vor allem
4-Chlor-m-kresol, 2,6-Di-tert.-butyl-p-kresol, 2,5-Di-tert.-butyl-hydrochinon
und insbesondere
2-Benzyl-4-chlor-phenol.

Die genannten Verbindungen des Typus (A) sind bekannt und können nach bekannten Methoden hergestellt werden.

B) Eine weitere Verbindungsklasse sind die Verbindungen der Gruppe (A), welche über ein Brückenglied R'₃ anstelle des Substituenten R₃ an einen organischen Rest angeknüpft sind. Es handelt sich um Verbindungen der Formel organischer Rest, worin R₁ und R₂ die oben angegebene Bedeutung haben, m eine Zahl 1 oder 2 und R'₃ ein beliebiges Brückenglied wie z.B. der Rest einer anorganische oder organischer Säure oder der Rest eines Aldehyds, eines Styrols oder eines Olefins und vorzugsweise eine Gruppe darstellt, worin R₄ unabhängig voneinander Wasserstoff oder C₁-C₄- Alkyl bedeutet.

Von besonderer Bedeutung sind die Verbindungen der Formel worin R₁, R_{z} und R'₃ die oben angegebenen Bedeutungen haben und X ein aliphatisches Brükkenglied, vorzugsweise -(CH₂)₂ COO-CH₂, m eine Zahl 1 oder 2 und n eine Zahl 1 bis 4 und p eine Zahl 1 bis 3 bedeuten.

Zu dieser Gruppe gehören die Teil- oder Vollester von Verbindungen des Typus (A) mit anorganischen und organischen Säuren, wie z.B. mit Phosphorigsäure, entsprechende Mono-, Di- oder Trisphosphite, oder mit Isocyanursäure. Verbindungen dieser Art sind z.B. das Tris(3,5-di-tert.-butyl-4-hydroxyphenyl)-phosphit.

Ferner umfasst die Gruppe B auch noch solche Verbindungen, welche durch Kondensation von Verbindungen des Typus A mit beispielsweise Aldehyden, wie Formaldehyd oder Crotonaldehyd, entstehen, oder auch Umsetzungsprodukte der Verbindungen (A) mit z. B. Styrol und seinen Derivaten oder mit Olefinen.

Als weitere Verbindungen dieser Art sind beispielsweise genannt:
2,2'-Methylen-bis(4-methyl-6-tert.-butyl-phenol),
2,2'-Thio-bis(4-methyl-6-tert: butyl-phenol),
Thio-bis(di-sec.-amyl-phenol),und vor allem
4,4'-Methylen-bis(2,6-di-tert.-butyl-phenol), und vorzugsweise
Tetrakis [methylen-3-(3',5'-di-tert.-butyl-
4'-hydroxyphenyl)-propionat]-methan der Formel

Weitere Beispiele der Verbindungen der Klasse (B) in der m = 1 ist, sind Verbindungen der Formel worin bedeuten:

A die direkte Bindung oder ein zweiwertiges Brückenglied der Formel wobei R₄ unabhängig voneinander Wasserstoff oder C₁-C₄-Alkyl ist, und Rₛ und R₆ unabhängig voneinander bedeuten: C₁-C₁₂- Alkyl, C₃-C₁₂-Alkenyl, Halogen, C₁-C₄-Alkoxy, gegebenenfalls substituiertes Phenyl, Cyclohexyl, Benzyl, Phenäthyl, Wasserstoff, S0₃H, COOH oder CONH₂.

Bedeutet R₄ eine C₁-C₄ Alkylgruppe, so handelt es sich beispielsweise um die Methyl-, Äthyl-, n-oder iso-Propyl- oder um die n-, sec.- oder tert.-Butylgruppe. Bedeuten R₅ und/oder R₆ eine C₁-C₁₂-Alkylgruppe, so handelt es sich beispielsweise um eine unverzweigte oder verzweigte Alkylgruppe, wie die Methyl-, Äthyl-, n- oder iso-Propyl-, n-, sec.- oder tert.-Butyl-, n- oder iso-hexyl-, n- oder iso-Octyl- oder um die n- oder iso-Dodecylgruppe. Bedeutet Rₛ und/oder R₆ eine C₃₋C₁₂-Alkenylgruppe, so ist beispielsweise die Allylgruppe genannt. Bedeuten R₅ und/oder R₆ Halogen, so handelt es sich um Fluor, Chlor oder Brom. Bedeuten Rₛ und/oder R₆ und C,-C₄₋Alkoxygruppe, so handelt es sich beispielsweise um die Methoxy-, Äthoxy-, n- oder iso-Propoxy- und n-oder iso-Butoxygruppe. Handelt es sich bei R₅ und/oder R₆ um ein substituiertes Phenyl, so kommen als Substituenten beispielsweise in Frage: Halogen, wie Fluor, Chlor oder Brom, die OH-Gruppe, eine C₁-C₄ Alkoxygruppe (verzweigt oder unverzweigt) und eine C₁-C₁₂-Alkylgruppe (verzweigt oder unverzweigt). Beispielsweise sind genannt:
4,4'-Methylen-bis(phenol),
4,4'-Äthyliden-bis(phenol),
4,4'-Thio-bis(phenol),
4,4'-Thionyl-bis(phenol),
4,4'-Dithio-bis(phenol),
4,4'-Dihydroxystilben,
4,4'-Biphenyldiol und vor allem
4,4'-lsopropyliden-bis(phenol) und
2,2'-Methylen-bis(4-chlor-phenol).

Bevorzugt aus diesen Verbindungsklassen (A) und (B) sind solche Verbindungen welche eine sterisch gehinderte Phenolgruppe enthalten, insbesondere solche, bei denen die o-Stellung zur OH-Gruppe durch einen tertiären Alkylrest besetzt ist.

Die unter B) aufgeführten Verbindungen sind bekannt, und können nach bekannten Methoden hergestellt werden.
C) Verbindungen der Formel worin bedeuten:
   R₁₀ Wasserstoff oder einen unverzweigten oder verzweigten Acylrest (C₁-C₁₈)
   R₁₁ Wasserstoff, C₁-C₄- Alkyl, COOH, OH, C,-C₃-Alkoxy, CONH₂ oder SO₃H und
   R₁₂ Wasserstoff, OH, C₁-C₁₂-Alkyl, COOH, S0₃H, gegebenenfalls substituiertes Phenyl, Cyclohexyl, Benzyl oder Phenäthyl.

Bedeutet R₁₁ eine C,-C₄₋Alkylgruppe oder eine C₁-C₃- Alkoxygruppe, so kann diese unverzweigt oder verzweigt sein.

Bedeutet R₁₂ eine C₁-C₁₂-Alkylgruppe, so kann diese unverzweigt oder verzweigt sein; beispielsweise sind genannt die Methyl-, Äthyl-, n- oder iso-Hexyl- und n- oder iso-Octylgruppe. Als Substituenten für Phenyl kommen z. B. in Frage: Halogen, wie Fluor, Chlor oder Brom, die NH₂-Gruppe und die OH-Gruppe.

Die unter C) genannten Verbindungen sind bekannt und können nach bekannten Methoden hergestellt werden. Beispielsweise sind genannt:
o-Aminophenol,
m-Aminophenol und vor allem
2-Aminophenol-sulfonsäure und
N-Pelargonoyl-p-aminophenol.

D) Verbindungen der Formel worin bedeuten:
R₁₃ die OH- oder NH₂₋Gruppe, und R₁₄ und R₁₅ unabhängig voneinander H oder SO₃H.

Es handelt sich hier einerseits um Dihydroxy-und andererseits um Hydroxyamino-Naphthaline, wo die beiden OH- resp. OH- und NH₂-Gruppe sich vorzugsweise in 1,6, 1,8-, 2,5- und 2,7-Stellung befinden.

Die Verbindungen sind bekannt und können nach bekannten Methoden hergestellt werden. Beispielsweise sind genannt:
1,8-Dihydroxynaphthalin,
2-Amino-7-hydroxynaphthalin,
2,7-Dihydroxynaphthalin, und insbesondere
1,8-Dihydroxynaphthalin-3,5-disulfonsäure.

E) Verbindungen der Formel worin R₁₆ eine unverzweigte oder verzweigte C₁-C₄- Alkylgruppe darstellt, wie die Methyl-, Äthyl-, n- oder iso-Propyl- oder n-, sec.- oder tert.-Butylgruppe. Diese Verbindungen sind bekannt und können nach bekannten Methoden hergestellt werden. Eine bevorzugte Verbindung aus dieser Klasse stellt das 4-Hydroxy-acetophenon dar.

F) Verbindungen der Formel worin R¹⁷ die folgende Bedeutung hat:
C₁-C₁₈-Alkyl (unverzweigt oder verzweigt, wie Methyl, tert.-Butyl, Dodecyl), unsubstituiertes Phenyl; Phenyl substituiert z.B. durch Halogen (F, Cl, Br); Cyclohexyl, Benzyl oder Phenäthyl. Es handelt sich um bekannte Verbindungen, deren interessantester Vertreter Benzhydroxamsäure, ist.

G) Verbindungen der Formel worin bedeuten:

Z unabhängig voneinander ein Brückenglied der Formel oder p eine Zahl von 2-6, R₂₈ und R₂₉ unabhängig voneinander Wasserstoff, C₁-C₆- Alkyl (unverzweigt oder verzweigt) oder C₁-C₃-Alkoxy (unverzweigt oder verzweigt), R₂₃, R_{24,} R₂ₛ und R₂₇ unabhängig voneinander Wasserstoff, C₁-C₁₂-Alkyl (unverzweigt oder verzweigt), C₁-C₁₂- Hydroxyalkyl, gegebenenfalls substituiertes Phenyl oder Cyclohexyl, a- oder β-Naphthyl oder Benzyl und R₂₆ C₁-C₁₂ -Alkyl (unverzweigt oder verzweigt) oder gegebenenfalls substituiertes Phenyl, a- oder β-Naphthyl; Cyclohexyl oder Benzyl, wobei R₂₁ und R₂₄ bzw. R₂₅ und R₂₆ nicht gleichzeitig Wasserstoff bedeuten, mit der Bedingung, dass wenn Z-(CH₂)p- ist, R₂₃, R_{24'} R₂₅ und R₂₇ nicht C₁-C₁₂-Hydroxyalkyl bedeuten.

Als Substituenten für Phenyl gemäss den Symbolen R₂₃, R₂₄, R₂₅, R₂₆ und R₁₇ kommen vor allem in Frage: OH, Halogen (F, Cl, Br), NH₂ und C₁-C₄-Alkyl.

Die Verbindungen sind bekannt oder können nach bekannten Methoden hergestellt werden. Es handelt sich beispielsweise um folgende Verbindungen:
N,N'-Diphenyl-p-phenylendiamin,
N,N'-N,N'-Tetramethylguanidin,
Pentamethyldiäthylentriamin,
Di-o-tolyläthylendiamin und
N,N'-Diphenyläthylendiamin.

H) Verbindungen der Formel worin R₃₀ eine unverzweigte oder verzweigte C₁-C₁₂-Alkylgruppe, wie die Methyl-, Äthyl-, n-oder iso-Propyl-, n- oder iso-Hexyl- oder n- oder iso-Octylgruppe darstellt.

Es handelt sich hier um die bekannten Gallussäureester, deren interessantesten Vertreter in diesem Zusammenhang
n-Propylgallat, und
n-Octylgallat sind.

I) Verbindungen der Formel worin R₃, Wasserstoff, CH_{z}OH oder die C,-C₂-Alkylgruppe bedeutet. Als Vertreter dieser Klasse sei z. B. Propylenglykolsulfit genannt.

Die unter A) bis I) genannten Verbindungen sind allgemein leicht zugänglich und zeichnen sich durch eine gute Verteilbarkeit in den Farbstoffzubereitungen, Färbebädern bzw. Reduktionsbädern und Druckpasten aus. Die genannten Verbindungen sollen wasserlöslich sein und/oder löslich in einem alkalisch reduktiven Bad (ph ≽ 12). Erfüllen sie diese Löslichkeitsanforderungen nicht, so ist es zweckmässig, diese Verbindungen vor ihrer Verwendung, z.B. mit einem anionischen Dispergiermittel auf eine Korngrösse von < 5 µm insbesondere ca. 1 11m zu mahlen. Das geschieht im Prinzip derart, dass man den Verküpungsbeschleuniger bzw. eine Mischung davon mit einem Dispergiermittel, z.B. einem Naphthalinsulfonsäure/Formaldehyd-Kondensationsprodukt vermischt, beispielsweise durch gemeinsames Nass-Vermahlen in einer Korundscheibenmühle, Kugelmühle, Rührwerksmühle, Sandmühle oder anderen Mahlaggregaten, gegebenenfalls unter anschliessender Trocknung der Mischung, z.B. in einem Zerstäubungstrockner.

Bevorzugt werden als Verküpungsbeschleuniger die Phenole und Amine gemäss der Gruppen A), B), C) und G) verwendet.

Eingesetzt werden die Verküpungsbeschleuniger vorteilhaft in einer Menge von 0,5 bis 10 Gew.%, bezogen auf Farbstoff, bzw. in einer Menge von 0,05 bis 1 g pro Liter Reduktionsbad.

Unter dem Begriff Verfahren zum Färben oder Bedrucken von Cellulosematerialien bzw. Cellulose/Polyester-Mischgewebe sind im vorliegenden Fall allgemein übliche Färbe- und Druckverfahren zu verstehen, mit denen Küpen- und Schwefelfarbstoffe normalerweise auf den genannten Textilmaterialien appliziert werden. Beim Färbeverfahren handelt es sich sowohl um Auszieh- wie Kontinue-Verfahren. Im einzelnen sind z.B. genannt: Ausziehverfahren im Jigger, in der Haspelkufe und in der Jetfärbemaschine, das Pad-Jig-Verfahren, das Standfastverfahren, das Halbpigmentierverfahren, die Klotzfixierverfahren, z. B. das Einbadklotzdämpfverfahren, das Pad-Roll-Verfahren, das Pad-Roll-Verfahren mit Zwischentrocknung, das Nassdampfverfahren und vor allem das Pad-Steam-Verfahren. Als Druckverfahren sind z.B. genannt: einphasige und zweiphasige Entwicklungsverfahren.

Durch den Zusatz der genannten Verküpungsbeschleuniger wird eine Verbesserung der Farbausbeute von ca. 7% bis 10% und mehr erreicht. Man kommt daher bei gleicher Farbtiefe mit weniger Farbstoff aus, was zu erheblichen wirtschaftlichen Einsparungen führt.

Ein weiterer Gegenstand der vorliegenden Erfindung sind Küpen- und Schwefelfarbstoffpräparate, die neben dem Farbstoff und gegebenenfalls weiteren Zusätzen, einen organischen Verküpungsbeschleuniger enthalten, wobei als Verküpungsbeschleuniger eine oder mehrere der vorstehend im einzelnen beschriebenen Verbindungen zur Anwendung gelangen, also Verbindungen, die mindestens eine aromatische Hydroxygruppe und/oder eine sekundäre oder tertiäre Aminogruppe, eine -CONHOH-Gruppe, oder eine >S=O-Gruppierung aufweisen, ausgenommen Nitrophenole und Derivate aromatischer Carbonsäuren mit weniger als 3 aromatischen Hydroxygruppen. Enthalten sind die Verküpungsbeschleuniger in den Präparaten in einer Konzentration von 0,1 bis 20 Gew.%, insbesondere 0,5 bis 10 Gew.%, bezogen auf Farbstoff.

Ausser den genannten Verküpungsbeschleunigern enthalten die Farbstoffzubereitungen üblicherweise noch anionische Dispergiermittel oder eventuell nicht-ionogene Füllmittel, vorzugsweise in Mengen von 0,5 bis 80 Gew.%. Als derartige Dispergiermittel werden vor allem solche verwendet, wie sie in der DE-A-2 816 539 beschrieben sind. Als weitere Zusätze kommen die in Farbstoffpräparaten allgemein enthaltenen Hilfsmittel in Frage, wie Feuchthaltemittel, Schaumverhütungsmittel, Konservierungsmittel, Netzmittel, Egalisiermittel, Verdickungsmittel usw.

Bei den Küpen- und Schwefelfarbstoffen handelt es sich in erster Linie um Indanthrone, Flavanthrone, Pyranthrone, Violanthrone, Isoviolanthrone, Benzanthrone, am Stickstoff substituierte Imide der Perylentetracarbonsäure, Acridone, Anthrachinonoxazole, Anthrachinonthiazole und Verbindungen, die sich vor allen vom Anthrachinon ableiten.

Gegenstand der Erfindung sind ferner die Färbebäder und Druckpasten, sowie die Reduktionsbäder als solche. Hergestellt werden die Färbebäder bzw. Druckpasten in einfacher Weise dadurch, dass man eine bereits den Verküpungsbeschleuniger enthaltende Küpen- oder Schwefelfarbstoffzubereitung im Färbebad auflöst, bzw. in ein geeignetes Verdickungsmittel einarbeitet.

Neben der Möglichkeit, den Farbstoff zusammen mit dem Verküpungsbeschleuniger auf das Gewebe aufzubringen, kann das Textilmaterial auch zunächst nur mit dem Farbstoff imprägniert oder bedruckt, dann gegebenenfalls zwischengetrocknet und anschliessend der auf dem Gewebe befindliche Farbstoff in einem den Verküpungsbeschleuniger enthaltenden Reduktionsbad verküpt werden. Bei den Verküpungsbeschleunigern handelt es sich um Substanzen, die den bereits im einzelnen beschriebenen Verbindungsklassen angehören. Die Verbindungen werden einzeln oder im Gemisch eingesetzt und zwar pro Liter Reduktionsbad in einer Menge von 0,01 bis 5 g, vorzugsweise 0,05 bis 1 g.

Zum Verküpen der Farbstoffe enthalten die Reduktionsbäder neben dem Verküpungsbeschleuniger ein Reduktionsmittel und zwar z. B. Natriumdithionit, Natriumformaldehydsulfoxylat der Thioharnstoffdioxyd, sowie Alkali, vor allem Natronlauge oder Kalilauge.

Die nachfolgenden Beispiele veranschaulichen die Erfindung, ohne sie darauf zu limitieren. Teile bedeuten Gewichtsteile.

### Beispiel 1

Vorgereinigtes und gebleichtes Baumwollgewebe wird in einer Pad-Steam-Anlage gefärbt. Das Gewebe wird mit einer Färbeflotte, die
40 Teile der flüssigen Handelsform des Farbstoffes C.I. Vat Blue 18 (Colour Index Nr. 59 815) und 960 Teile Wasser enthält, in einem Foulard geklotzt (Abquetscheffekt 70%), bei 100°C getrocknet und in einem zweiten Foulard mit einer Flotte folgender Zusammensetzung (Abquetscheffekt 80%) geklotzt:
60 Teile konz. NaOH 36°Be
50 Teile Natriumdithionit
25 Teile Glaubersalz calc. 1,5 Teile 30%-iger wässriger Dispersion von Tetrakis-[methylen-3-(3',5'-di-tert.-butyl-4'-hydroxyphenyl)-propionat]-methan (durchschnittliche Feinheit 1 gm) 863,5 Teile Wasser.

Danach wird das Baumwollgewebe 30 Sekunden bei 100°C im Dämpfer gedämpft. Anschliessend wird wie üblich gespült, mit 3 ml/l H₂0₂ 30%-ig, 15 Minuten bei 50°C oxidiert, gespült und 15 Minuten bei Kochtemperatur mit 2 g/i eines anionaktiven Waschmittels und 1 g/I Soda calc. geseift. Man erhält eine blaue Färbung, die farbstärker ist als eine Vergleichsfärbung ohne Zusatz von 30%-iger wässriger Dispersion von Tetrakis-[methylen-3-(3',5'-di-tert.-butyl-4'-hydroxyphenyl)-propionat]-methan.

Verwendet man anstelle der 1,5 Teile der 30%-igen wässrigen Dispersion von Tetrakis-[methylen-3-(3',5'-di-tert.-butyl-4'-hydroxyphenyl)-propionat]-methan als Verküpungsbeschleuniger folgende Produkte:
0,5 Teile Benzhydroxamsäure,
0,5 Teile 4,4'-lsopropyliden-bis(phenol),
0,5 Teile 2-Benzyl-4-chlor-phenol,
0,5 Teile 4,4'-Methylen-bis(2,6-di-tert.-butyl-phenol),
0,5 Teile 2,6-Di-tert.-butyl-p-kresol,
0,5 Teile Na-Salz von 2-Aminophenol-4-sulfonsäure,
0,5 Teile n-Propylgallat,- so erhält man bei im übrigen gleichen Vorgehen ebenfalls farbstärkere blaue Ausfärbungen als die Vergleichsfärbung ohne Verküpungsbeschleuniger.

### Beispiel 2

Vorgereinigtes Baumwollgewebe wird im Pad-Steam-Verfahren mit einer Färbeflotte, enthaltend
50 Teile der flüssigen Handelsform des Farbstoffes C.I. Vat Yellow 2 (Colour Index Nr. 67 300) und
950 Teile Wasser geklotzt und nach der Trocknung mit einer Flotte folgender Zusammensetzung geklotzt:
   60 Teile konz. NaOH 36°Be
   50 Teile Na-Dithionit
   25 Teile Glaubersalz calc.
   0,5 Teile Propylenglykolsulfit und 864,5 Teile Wasser.

Anschliessend wird 30 Sekunden bei 100 °C gedämpft und das Gewebe fertiggestellt wie in Beispiel 1 beschrieben. Es resultiert eine gelbe Färbung, die viel farbstärker ist als eine Vergleichsfärbung ohne Propylenglykolsulfit.

Ebenfalls farbtiefere gelbe Färbungen im Vergleich zu analogen Färbungen ohne Verküpungsbeschleunigerzusatz erhält man, wenn anstelle von 0,5 Teilen Propylenglykolsulfit 0,5 Teile der folgenden Produkte verwendet werden: 4,4'-Isopropyliden-bis(phenol), 2,2'-Methylen-bis(4-chlorphenol).

### Beispiel 3

Eine Druckpaste folgender Zusammensetzung:
70 Teile der flüssigen Handelsform des Farbstoffes C.I. Vat Green 1 (Colour Index Nr. 59 825)
60 Teile Verdickungsmittel
120 Teile Kaliumcarbonat
100 Teile hydroxymethansulfonsäures Natrium
70 Teile Glycerin 2 Teile 30%-iger wässriger Dispersion von Tetrakis-[methylen-3-(3',5'-di-tert.-butyl-4'-hydroxyphenyl)-propionat]-methan und
578 Teile Wasser wird mittels einer Filmdruckmaschine auf Baumwollgewebe gedruckt. Dieses wird anschliessend 8 Minuten bei 100°C im Dämpfer gedämpft und dann wie in Beispiel 1 behandelt.

Es resultiert eine farbtiefere grüne Färbung im Vergleich zu einem Druck ohne die 2 Teile der 30%-igen wässrigen Dispersion von Tetrakis-[methylen-3-(3',5'-di-tert.-butyl-4'-hydroxyphenyl)-propionat]-methan.

Eine farbtiefere Färbung wird auch erhalten; wenn anstelle der 2 Teile der 30%-igen wässrigen Dispersion von Tetrakis-[methylen-3-(3',5'-di-tert.-butyl-4'-hydroxyphenyl)-propionat]-methan eines der folgenden Produkte der Druckpaste zugesetzt wird:
0,5 Teile 2-Benzyl-4-chlor-phenol,
0,5 Teile 4-Chlor-m-kresol,
0,5 Teile Propylenglykolsulfit, oder 4 Teile Pentamethyldiäthylentriamin.

### Beispiel 4

98,5 Teile des Farbstoffes Vat Black 25 (Colour Index Nr. 69 525) in flüssiger Handelsform und
1,5 Teile Propylenglykolsulfit werden vermischt und homogenisiert.

Mit dieser Farbstoffzubereitung wird eine Färbeflotte für eine Pad-Steam-Färbung vorbereitet:
50 Teile der Farbstoffzubereitung
950 Teile Wasser.

Ausgewaschenes Baumwollgewebe wird mit dieser Färbeflotte geklotzt und wie in Beispiel 4 bis zur fertigen Färbung behandelt.

Es resultiert eine olive-graue Färbung, die farbtiefer ist als eine Vergleichsfärbung ohne Zusatz von Propylenglykolsulfit.

### Beispiel 5

Gereinigtes Baumwollgewebe wird im Pad-Steam-Verfahren mit einer Färbeflotte, enthaltend
50 Teile der flüssigen Handelsform des Farbstoffes Vat Blue 6 (Colour Index Nr. 69 825) und
950 Teilen Wasser geklotzt, getrocknet und mit einer Flotte folgender Zusammensetzung geklotzt:
70 Teile konz. NaOH 36°Be
50 Teile Na-Dithionit 0,5 Teile 2-Benzyl-4-chlorphenol und
879,5 Teile Wasser. Nach ca. 30 Sekunden Dämpfen bei 100°C wird das Gewebe gleich behandelt wie in Beispiel 1.

Es resultiert eine blaue Färbung, die viel farbstärker ist als eine Vergleichsfärbung ohne 2-Benzyl-4-chlorphenol.

Ebenfalls farbtiefere blaue Färbungen im Vergleich zur Färbung ohne Beschleuniger erhält man, wenn anstelle von 0,5 Teilen 2-Benzyl-4- chlorphenol
0,5 Teile 2,6-Di-tert.-butyl-p-kresol,
1,5 Teile 30%-ige flüssige Dispersion von 2,5-Di- tert.-butyl-hydrochinon,
0,5 Teile 2-Aminophenol-4-sulfonsäure,
0,5 Teile 4,4'-lsopropyliden-bis(phenol), oder
0,5 Teile 4-Hydroxyacetophenon verwendet werden.

### Beispiel 6

Gereinigtes Baumwollgewebe wird im Pad-Steam-Verfahren mit einer Färbeflotte, enthaltend
40 Teile der flüssigen Handelsform des Farbstoffes Vat Green 3 (Colour Index Nr. 69 500) und 960 Teilen Wasser geklotzt, getrocknet und mit einer Flotte folgender Zusammensetzung geklotzt:
60 Teile konz. NaOH 36°Be
50 Teile Na-Dithionit
1 Teil N,N',N,N'-Tetramethylguanidin und 889 Teilen Wasser.

Nach ca. 30 Sekunden Dämpfen bis 100 °C wird das Gewebe gleich wie in Beispiel 1 behandelt.

Es resultiert eine grüne Färbung, die farbstärker ist als eine Vergleichsfärbung ohne Zusatz von N,N'N,N'-Tetramethylguanidin.

Ebenfalls farbtiefere grüne Färbungen im Vergleich zur Färbung ohne Verküpungsbeschleuniger erhält man, wenn anstelle von 1,0 Teil N,N',N,N'-Tetramethylguanidin
1,5 Teile 30%-iger flüssiger Dispersion von 2,5-Di-tert.-butyl-hydrochinon, oder
1,0 Teil einer 50%-igen flüssigen Verküpungsbeschleunigermischung der Zusammensetzung: 20 Teile 4,4'-lsopropyliden-bis(phenol),
15 Teile 2-Benzyl-4-chlorphenol
15 Teile N-(Hydroxyäthyl)-äthylendiamin 5 Teile konz. NaOH 36°Be und
45 Teile Butyldiglykol verwendet werden.

## Patentansprüche

1. Verfahren zum Färben oder Bedrucken von Cellulosematerial bzw. von Cellulose/Polyester-Mischgewebe mit Küpen- oder Schwefelfarbstoffen unter Verwendung von organischen Verküpungsbeschleunigern, dadurch gekennzeichnet, dass als Verküpungsbeschleuniger eine oder ein Gemisch mehrerer Verbindungen zur Anwendung gelangt, die mindestens eine aromatische Hydroxygruppe und/oder eine sekundäre oder tertiäre Aminogruppe, eine -CONHOH-Gruppe, oder eine >S=O-Gruppierung aufweisen, ausgenommen Nitrophenole, und Derivate aromatischer Carbonsäuren mit weniger als 3 aromatischen Hydroxygruppen, und welche man in einer Menge von 0,1 bis 20 Gew.%, bezogen auf Farbstoff, dem Färbebad bzw. der Druckpaste, oder in einer Menge von 0,01 bis 5 g/I dem Reduktionsbad zusetzt.

2. Verfahren gemäss Anspruch 1, dadurch gekennzeichnet, dass man als Verküpungsbeschleuniger eine Verbindung aus einer der folgenden Klassen verwendet:
A) Verbindungen der Formel worin R" R₂ und R₃ unabhängig voneinander bedeuten: Cₗ-C,₂₋Alkyl, C₃-C₁₂- Alkenyl, -CH_{z}OH, Wasserstoff, Halogen, OH, C₁-C₄- Alkoxy, gegebenenfalls substituiertes Phenyl, Benzyl oder Phenäthyl, Cyclohexyl, S0₃H, COOH, CONH₂ oder die Gruppe mit der Bedingung, dass R₁, R₂ und R₃ nicht gleichzeitig Wasserstoff bedeuten und ferner wenn einer der Reste R₁, R₂ und R₃ -OH oder -CH₃ ist, dann ist höchstens einer der verbleibenden zwei Reste Wasserstoff;
B) Verbindungen der Formel organischer Rest, worin R₁ und R₂ unabhängig voneinander bedeuten: C₁-C₁₂-Alkyl, C₃-C₁₂-Alkenyl, -CH₂OH, Wasserstoff, Halogen, OH, -SO₃H, -COOH, -CONH₂, C₁-C₄-Alkoxy, gegebenenfalls substituiertes Phenyl, Benzyl oder Phenäthyl, Cyclohexyl oder die Gruppe m eine Zahl 1 oder 2 und R'₃ ein beliebiges Brükkenglied darstellt;
C) Verbindungen der Formel worin bedeuten:
R₁₀ Wasserstoff oder einen unverzweigten oder verzweigten Acylrest (C₁-C₁₈)
R₁₁ Wasserstoff, C₁-C₄- Alkyl, COOH, OH, C₁-C₃-Alkoxy, CONH₂ oder SO₃H und
R₁₂ Wasserstoff, OH, C₁-C₁₂-Alkyl, COOH, SO₃H, gegebenenfalls substituiertes Phenyl, Cyclohexyl, Benzyl oder Phenäthyl;
D) Verbindungen der Formel worin bedeuten:
R₁₃ die OH- oder NH₂-Gruppe, und R₁₄ und R,₅ unabhängig voneinander H oder S0₃H;
E) Verbindungen der Formel worin R,₆ eine C₁-C₄- Alkylgruppe darstellt;
F) Verbindungen der Formel worin R₁₇ die folgende Bedeutung hat:
C₁-C₁₈-Alkyl, gegebenenfalls substituiertes Phenyl, Cyclohexyl, Benzyl oder Phenäthyl;
G) Verbindungen der Formel worin bedeuten:

Z unabhängig voneinander ein Brückenglied der Formeln oder p eine Zahl von 2-6, R₂₈ und R₂₉ unabhängig voneinander Wasserstoff, C₁-C₆- Alkyl oder C₁-C₃-Alkoxy, R₂₃, R_{z4}, R₂₅ und R₂₇ unabhängig voneinander Wasserstoff, C₁-C₁₂- Alkyl, C₁-C₁₂-Hydroxyalkyl, gegebenenfalls substituiertes Phenyl, Benzyl, a- oder β-Naphthyl oder Cyclohexyl, und R₂₆ C₁-C₁₂-Alkyl oder gegebenenfalls substituiertes Phenyl, Cyclohexyl a- oder β-Naphthyl oder Benzyl, wobei R₂₃ und R₂₄ bzw. R₂₅ und R₂₆ nicht gleichzeitig Wasserstoff bedeuten und mit der Bedingung, dass wenn Z -(CH₂)p- ist, R₂₃, R₂₄, R₂₅ und R₂₇ nicht C₁-C₁₂-Hydroxyalkyl bedeuten;
H) Verbindungen der Formel worin R₃₀ eine C₁-C₁₂-Alkylgruppe darstellt;
I) Verbindungen der Formel worin R₃₁ Wasserstoff, CH₂OH oder C₁-C₂Alkyl bedeutet.

3. Verfahren gemäss Anspruch 1, dadurch gekennzeichnet, dass man den Verküpungsbeschleuniger in einer Menge von 0,5 bis 10 Gew.%, bezogen auf Farbstoff oder in einer Menge von 0,05 bis 1 g pro Liter Reduktionsbad einsetzt.

4. Verfahren gemäss Anspruch 2, dadurch gekennzeichnet, dass man als Verküpungsbeschleuniger eine Verbindung der Klasse A, B, C oder G verwendet.

5. Verfahren gemäss Anspruch 2, dadurch gekennzeichnet, dass man als Verküpungsbeschleuniger eine Verbindung der Formel verwendet, worin
R₁, R₂ und R₃ unabhängig voneinander bedeuten: C₁-C₅-Alkyl, -CH₂OH, Wasserstoff, Halogen, OH, C₁-C₄- Alkoxy, Benzyl, Cyclohexyl oder die Gruppe mit der Bedingung, dass R₁,R₂ und R₃ nicht gleichzeitig Wasserstoff bedeuten und ferner wenn einer der Reste R₁, R₂ und R₃ -OH oder -CH₃ ist, dann ist höchstens einer der verbleibenden zwei Reste Wasserstoff.

6. Verfahren gemäss Anspruch 5, dadurch gekennzeichnet, dass man als Verküpungsbeschleuniger eine Verbindung der angegebenen Formel verwendet, worin R₁, R₂ und R₃ unabhängig voneinander bedeuten: C₁-C₄- Alkyl, Wasserstoff, CI, OH oder Benzyl, mit der Bedingung, dass R,, R₂ und R₃ nicht gleichzeitig Wasserstoff bedeuten und ferner, wenn einer der Reste R₁, R₂ und R₃ -OH oder -CH₃ ist, dann ist höchstens einer der verbleibenden zwei Reste Wasserstoff.

7. Verfahren gemäss Anspruch 2, dadurch gekennzeichnet, dass man als Verküpungsbeschleuniger eine Verbindung der Formel verwendet, worin
R₁ und R₂ die im Anspruch 2 angegebenen Bedeutungen haben, und X ein aliphatisches Brükkenglied, m eine Zahl 1 oder 2, n eine Zahl 1 bis 4 und p eine Zahl 1 bis 3 bedeuten und R'₃ ein Brückenglied mit n-Valenzen aus der folgenden Gruppe darstellt: Reste einer anorganischen oder organischen Säure oder Reste eines Aldehyds, eines Styrols oder eines Olefins.

8. Verfahren gemäss Anspruch 7, dadurch gekennzeichnet, dass man als Verküpungsbeschleuniger eine Verbindung der Formel verwendet, worin
R₁, R₂ und m die angegebenen Bedeutungen haben, R'₃ ein Brückenglied mit n-Valenzen aus der folgenden Gruppe darstellt: oder die worin
R₄ unabhängig voneinander Wasserstoff oder C₁-C₄- Alkyl bedeutet, n eine Zahl 2 bis 4 und X -(CH₂)₂-COO-CH₂- bedeutet.

9. Verfahren gemäss Anspruch 8, dadurch gekennzeichnet, dass als Verküpungsbeschleuniger eine Verbindung der Formel verwendet wird.

10. Verfahren gemäss Anspruch 2, dadurch gekennzeichnet, dass man als Verküpungsbeschleuniger eine Verbindung der Formel verwendet, worin bedeuten:
A die direkte Bindung oder ein zweiwertiges Brückenglied der Formel mit R₄ unabhängig voneinander Wasserstoff oder C₁-C₄-Alkyl, und Rₛ und R₆ unabhängig voneinander: C₁-C₁₂-Alkyl, C₃-C₁₂-Alkenyl, Halogen, C₁-C₄-Alkoxy, gegebenenfalls substituiertes Phenyl, Cyclohexyl, Benzyl, Phenäthyl, S0₃H, COOH, CONH₂ oder Wasserstoff.

11. Verfahren gemäss Anspruch 2, dadurch gekennzeichnet, dass man als Verküpungsbeschleuniger eine Verbindung der Klasse (A) und/oder (B) verwendet, welche eine sterisch gehinderte Phenolgruppe enthält.

12. Verfahren gemäss Anspruch 11, dadurch gekennzeichnet, dass man als Verküpungsbeschleuniger eine Verbindung der Klasse (A) oder (B) verwendet, die in o-Stellung zur OH-Gruppe einen tertiären Alkylrest trägt.

13. Küpen- oder Schwefelfarbstoffzubereitungen, enthaltend neben dem Farbstoff und gegebenenfalls weiteren Zusätzen, einen organischen Verküpungsbeschleuniger, dadurch gekennzeichnet, dass es sich bei dem Verküpungsbeschleuniger, der in einer Konzentration von 0,1 bis 20 Gew.%, insbesondere 0,5 bis 10 Gew.%, bezogen auf Farbstoff, verwendet wird, um eine oder ein Gemisch mehrerer Verbindungen handelt, die mindestens eine aromatische Hydroxygruppe und/oder eine sekundäre oder tertiäre Aminogruppe, eine -CONHOH-Gruppe oder eine >S = O-Gruppierung aufweisen, ausgenommen Nitrophenole und Derivate aromatischer Carbonsäuren mit weniger als 3 aromatischen Hydroxygruppen.

14. Färbebäder und Druckpasten zur Durchführung des Verfahrens gemäss Anspruch 1, dadurch gekennzeichnet, dass diese eine Küpen- oder Schwefelfarbstoffzubereitung gemäss Anspruch 13 enthalten.

15. Reduktionsbäder zur Durchführung des Verfahrens gemäss Anspruch 1 enthaltend ein zur Reduktion von Küpen- bzw. Schwefelfarbstoffen üblicherweise verwendetes Reduktionsmittel, einen organischen Verküpungsbeschleuniger und Alkali, dadurch gekennzeichnet, dass es sich bei dem Verküpungsbeschleuniger um eine oder ein Gemisch mehrerer Verbindungen handelt, die mindestens eine aromatische Hydroxygruppe und/oder eine sekundäre oder tertiäre Aminogruppe, eine -CONHOH-Gruppe oder eine >S = O-Gruppierung aufweisen, ausgenommen Nitrophenole und Derivate aromatischer Carbonsäuren mit weniger als 3 aromatischen Hydroxygruppen, und dass diese im Liter Reduktionsbad in einer Menge von 0,01 bis 5 g enthalten sind.

16. Reduktionsbäder gemäss Anspruch 15, gekennzeichnet durch einen Gehalt an Verküpungsbeschleuniger von 0,05 bis 1 g pro Liter Reduktionsbad.

## Claims

1. A process for dyeing or printing cellulose material or cellulose/polyester blends with vat dyes or sulfur dyes using a vatting accelerator, which process comprises using as vatting accelerator a compound, or a mixture of several such compounds, containing at least one aromatic hydroxyl group and/or a secondary or tertiary amino group, a -CONHOH group, or an >S = O grouping, with the exception of nitrophenols and derivatives of aromatic carboxylic acids containing less than 3 aromatic hydroxyl groups, which vatting accelerator is added to the dye bath or printing paste in an amount of 0.1 to 20% by weight, based on the dye, or to the reduction bath in an amount of 0.01 to 5 g/I.

2. A process according to claim 1, which comprises using as vatting accelerator a compound selected from any one of the following classes:
A) compounds of the formula wherein each of R,, R_{z} and R₃ independently of one another is: C₁-C₁₂alkyl, C₃₋C₁₂alkenyl, -CH₂OH, hydrogen, halogen, OH, C₁-C₄alkoxy or unsubstituted or substituted phenyl, benzyl or phenethyl, or is cyclohexyl, S0₃H, COOH, CONH_{z} or the group with the proviso that R₁, R₂ and R₃ are not simultaneously each hydrogen, and also that, if one of the radicals R₁, R₂ and R₃ is -OH or-CH3, at most one of the remaining two radicals is hydrogen;
B) compounds of the formula organic radical wherein
each of R, and R₂ independently of the other is: C₁-C₁₂alkyl, C₃₋C₁₂alkenyl, -CH₂0H, hydrogen, halogen, OH, -S0₃H, -COOH, -CONH₂, C₁-C₄alkoxy or unsubstituted or substituted phenyl, benzyl or phenethyl, or is cyclohexyl, or the group m is a number 1 or 2, and R'₃ is any bridge member;
C) compounds of the formula wherein
R₁₀ is hydrogen or a straight chain or branched C₁-C₁₈acyl group, R₁₁ is hydrogen, C,-C₄alkyl, COOH, OH, C₁-C₃alkoxy, CONH₂ or S0₃H, and R₁₂ is hydrogen, OH, C₁-C₁₂alkyl, COOH, SO₃H, unsubstituted or substituted phenyl, or is cyclohexyl, benzyl or phenethyl;
D) compounds of the formula wherein
R₁₃ is the OH or NH₂ group, and each of R₁₄ and R,₅ independently of the other is H or SO₃H;
E) compounds of the formula wherein
R₁₆ is a C₁-C₄alkyl group;
F) compounds of the formula wherein
R₁₇ has the following meanings: C₁-C₁₈alkyl, unsubstituted or substituted phenyl, or cyclohexyl, benzyl or phenethyl;
G) compounds of the formula wherein each
Z independently of the other is a bridge member of the formula or p is a number from 2-6, each of R₂₈ and R29 independently of the other is hydrogen, C,-C₆alkyl or C₁-C₃alkoxy, each of R₂₃, R₂₄ and R₂₅ and R27 independently of one another is hydrogen, C₁-C₁₂alkyl, C₁-C₁₂hydroxyalkyl, unsubstituted or substituted phenyl, or benzyl, a- or β-naphthyl or cyclohexyl, and R₂₆ is C₁-C₁₂alkyl, or unsubstituted or substituted phenyl, or is cycloalkyl, a- or β-naphthyl or benzyl, R₂₃ and R₂₄ or R₂₅ and R2₆ not simultaneously being hydrogen, with the proviso that, if Z is -(CH₂)p-, R₂₃, R₂₄ and R25 and R₂7 are not C₁-C₁₂hydroxyalkyl;
H) compounds of the formula wherein
R₃₀ is a C₁-C₁₂alkyl group; and
I) compounds of the formula wherein
R₃, is hydrogen, CH₂OH or C₁-C₂alkyl.

3. A process according to claim 1, which comprises employing the vatting accelerator in an amount of 0.5 to 10% by weight, based on the dye, or in an amount of 0.05 to 1 g per litre of reduction bath.

4. A process according to claim 2, which comprises using as vatting accelerator a compound of class A, B, C or G.

5. A process according to claim 2, which comprises using as vatting accelerator a compound of the formula wherein each of
R₁, R₂ and R₃ independently of one another is: C₁-C₅alkyl, -CH₂0H, hydrogen, halogen, OH, C₁-C₄alkoxy, benzyl, cyclohexyl or the group with the proviso that
R₁, R₂ and R₃ are not simultaneously hydrogen, and also that, if one of the radicals R₁, R₂ and R₃ is -OH or-CH₃, at most one of the two remaining radicals is hydrogen.

6. A process according to claim 5, which comprises using as vatting accelerator a compound of the formula indicated, wherein each of R₁, R₂ and R₃ independently of one another is: C₁-C₄alkyl, hydrogen, Cl, OH or benzyl, with the proviso that R₁, R₂ and R₃ are not simultaneously hydrogen, and also that, if one of the radicals R,, R₂ and R₃ is -OH or-CH₃, at most one of the two remaining radicals is hydrogen.

7. A process according to claim 2, which comprises using as vatting accelerator a compound of the formula wherein
R₁ and R₂ are as defined in claim 2, and X is an aliphatic bridge member, m is the number 1 or 2, n is a number 1 to 4, and p is a number 1 to 3, and R'₃ is a bridge member having n valencies selected from the following groups: radicals of an inorganic or organic acid or radicals of an aldehyde, of a styrene or of an olefin.

8. A process according to claim 7, which comprises using as vatting accelerator a compound of the formula wherein
R₁, R₂ and m are as defined in claim 7, R'₃ is a bridge member having n valencies selected from the following groups: or the

10. A process according to claim 2, which comprises using as vatting accelerator a compound of the formula wherein
A is the direct bond, or a bivalent bridge member of the formula each R₄ independently of the other is hydrogen or C,-C₄alkyl, and each of R₅ and R₆ independently of the other is: C₁-C₁₂alkyl, C₃-C₁₂alkenyl, halogen, C₁-C₄alkoxy, or unsubstituted or substituted phenyl, or is cyclohexyl, benzyl, phenethyl, S0₃H, COOH, CONH₂ or hydrogen.

11. A process according to claim 2, which comprises using as vatting accelerator a compound of class (A) and/or class (B) which contains a sterically hindered phenol group.

12. A process according to claim 11, which comprises using as vatting accelerator a compound of class (A) or class (B) which carries a tertiary alkyl group in the o-position with respect to the OH group.

13. A vat dye or sulfur dye composition containing an organic vatting accelerator, together with the dye and, if desired, further additives, in which composition the vatting accelerator, which is used in a concentration of 0.1 to 20% by weight, preferably 0.5 to 10% by weight, based on the dye, is a compound, or a mixture of several such compounds, containing at least one aromatic hydroxyl group and/or a secondary or tertiary amino group, a -CONHOH group or an >S=O grouping, with the exception of nitrophenols and derivatives of aromatic carboxylic acids containing less than 3 aromatic hydroxyl groups.

14. A dye bath or printing paste for carrying out the process according to claim 1, which bath or paste contains a vat dye or sulfur dye composition according to claim 13.

15. A reduction bath for carrying out the process according to claim 1 containing a reducing agent conventionally employed for reducing vat dyes or sulfur dyes, and containing an organic vatting accelerator and alkali metal, in which reduction bath the vatting accelerator is a compound, or a mixture of several such compounds, containing at least one aromatic hydroxyl group and/or a secondary or tertiary amino group, a-CONHOH group or an >S=O grouping, with the exception of nitrophenols and derivatives of aromatic carboxylic acids containing less than 3 aromatic hydroxyl groups, and in which bath the vatting accelerator is contained in an amount of 0.01 to 5 g per litre of reduction bath.

16. A reduction bath according to claim 15, which contains 0.05 to 1 g of vatting accelerator per litre of reduction bath.

## Revendications

1. Procédé de teinture ou d'impression de matériaux en cellulose ou de tissus mélangés en cellulose/polyester avec des colorants de cuve ou des colorants au soufre, avec utilisation d'accélérateurs de réduction organiques, caractérisé en ce que l'on utilise comme accélérateur de réduction un composé ou un mélange de plusieurs composés qui présentent au moins un groupe hydroxyle aromatique et/ou un groupe amino secondaire ou tertiaire, un groupe -CONHOH, ou un groupement >S = O-, à l'exclusion des nitrophénols et des dérivés d'acides carboxyliques aromatiques ayant moins de trois groupes hydroxyles aromatiques, et que l'on ajoute au bain de teinture ou à la pâte d'impression à raison de 0,1 à 20% en poids, par rapport au colorant, ou à raison de 0,01 à 5 g/litre au bain de réduction.

2. Procédé selon la revendication 1, caractérisé en ce que l'on utilise, comme accélérateur de réduction, un composé de l'une des classes suivantes:
A) Composé de formule: dans laquelle Rᵢ, R_{z} et R₃ représentent, indépendamment l'un de l'autre, un groupe alkyle en C_{1-12,} alcényle en C₃₋₁₂, -CH₂0H, un atome d'hydrogène, un atome d'halogène, un groupe OH, alcoxy en C₁₋₄, un groupe phényle, benzyle ou phénéthyle, éventuellement substitué, un groupe cyclohexyle, SO₃H, COOH, CONH₂, ou le groupe: à condition que R₁, R₂ et R₃ ne représentent pas simultanément un atome d'hydrogène, et que, de plus, quand l'un des groupes R₁, R₂ et R₃ est un groupe -OH ou -CH₃, au plus l'un des deux groupes restants représente un atome d'hydrogène;
B) Les composés de formule: _{J}roupe organique dans laquelle R, et R₂ représentent, indépendamment l'un de l'autre, un groupe alkyle en C₁₋₁₂, alcényle en C₃₋₁₂, -CH₂0H, un atome d'hydrogène, un atome d'halogène, un groupe OH,-SO₃H, -COOH, -CONH₂, alcoxy en C_{1-4,} un groupe phényle, benzyle ou phénéthyle, éventuellement substitué, un groupe cyclohexyle, ou le groupe m est le nombre 1 ou 2, et R'₃ est un élément pontant quelconque;
C) Les composés de formule: dans laquelle:
R₁₀ représente un atome d'hydrogène ou un groupe acyle en C₁₋₁₈, ramifié ou non,
R₁₁ représente un atome d'hydrogène ou un groupe alkyle en C_{1-4,} COOH, OH, alcoxy en C_{1-3,} CONH₂, ou SO₃H, et
R₁₂ représente un atome d'hydrogène, ou un groupe OH, alkyle en C_{1-12,} COOH, SO₃H, ou un groupe phényle, cyclohexyle, benzyle ou phénéthyle, éventuellement substitué;
D) Les composés de formule: dans laquelle:
R₁₃ représente un groupe OH ou NH₂, et R₁₄ et R₁₅, indépendamment l'un de l'autre, représentent H ou SO₃H;
E) les composés de formule: dans laquelle R₁₆ représente un groupe alkyle en C_{1-4;}
F) Les composés de formule: dans laquelle R₁₇ a la signification suivante: alkyle en C_{1-18,} ou phényle, cyclohexyle, benzyle ou phénéthyle, éventuellement substitué;
G) Les composé de formule: dans lesquelles:
Z, indépendamment l'un de l'autre, représentent des éléments pontants de formules: ou p est un nombre allant de 2 à 6, R₂₈ et R₂₉, indépendamment l'un de l'autre, représentent un atome d'hydrogène ou un groupe alkyle en C₁₋₆ ou alcoxy en C_{1-3,} R₂₃, R₂₄, R₂₅ et R_{27,} indépendamment les uns des autres, représentent un atome d'hydrogène ou un groupe alkyle en C₁₋₁₂ ou hydroxyalkyle en C_{1-12,} un groupe phényle, benzyle, α-naphtyle, β-naphtyle ou cyclohexyle, éventuellement substitué, et R₂₆ représente un groupe alkyle en C₁₋₁₂ ou un groupe phényle, cyclohexyle, a-naphtyle, β-naphtyle ou benzyle, éventuellement substitué, R₂₃ et R₂₄, ou R₂₅ et R₂₆, ne représentant pas simultanément un atome d'hydrogène, et avec la condition que, quand Z est un élément pontant -(CH₂)p-, R₂₃, R₂₄, R₂₅ et R₂₇ ne représentent pas des groupes hydroxyalkyle en C₁₋₁₂;
H) Les composés de formule: dans laquelle R₃₀ est un groupe alkyle en C₁₋₁₂;
l) Les composés de formule: dans laquelle R₃, est un atome d'hydrogène ou un groupe alkyle en C₁₋₂ ou CH₂OH.

3. Procédé selon la revendication 1, caractérisé en ce que l'on introduit l'accélérateur de réduction à raison de 0,5 à 10% en poids, par rapport au colorant, ou à raison de 0,5 à 1 g/litre de bain de réduction.

4. procédé selon la revendication 2, caractérisé en ce que l'on utilise comme accélérateur de réduction un composé de la classe A, B, C, ou G.

5. Procédé selon la revendication 2, caractérisé en ce que l'on utilise comme accélérateur de réduction un composé de formule: dans laquelle R₁, R₂ et R₃, indépendamment l'un de l'autre, représentent: un groupe alkyle en C_{1-5,} -CH₂OH, un atome d'hydrogène, un atome d'halogène, un groupe OH, alcoxy en C₁₋₄, benzyle, cyclohexyle, ou le groupe avec la condition que R₁, R₂ et R₃ ne représentent pas simultanément un atome d'hydrogène, et que de plus, quand l'un des groupes R₁, R₂ et R₃ est un groupe -OH ou -CH₃, au plus l'un des deux groupes restants représente un atome d'hydrogène.

6. Procédé selon la revendication 5, caractérisé en ce que l'on utilise comme accélérateur de réduction un composé de la formule indiquée, dans laquelle R₁, R₂ et R₃, indépendamment l'un de l'autre, représentent un groupe alkyle en C_{1-4,} un atome d'hydrogène, CI, un groupe OH, ou benzyle, avec la condition que R₁, R₂ et R₃ ne représentent pas simultanément un atome d'hydrogène, et que de plus, quand l'un des groupes Rᵢ, R₂ et R₃ représente un groupe -OH ou -CH₃, au plus l'un des deux groupes restants représente un atome d'hydrogène.

7. Procédé selon la revendication 2, caractérisé en ce que l'on utilise comme accélérateur de réduction un composé de formule: dans laquelle R, et R₂ ont les significations indiquées dans la revendication 2, et X est un élément pontant aliphatique; m est le nombre 1 ou 2, n est un nombre allant de 1 à 4, et p un nombre allant de 1 à 3, et R'₃ est un élément pontant de valence n, choisi parmi le groupe suivant: un résidu d'un acide organique ou minéral, ou un résidu d'un aldéhyde, d'un styrène, ou d'une oléfine.

8. Procédé selon la revendication 7, caractérisé en ce que l'on utilise comme accélérateur de réduction un composé de formule: dans laquelle Rᵢ, R₂, et m ont les significations indiquées, R'₃ est un élément pontant de valence n, choisi parmi le groupe suivant: ou le groupe dans lequel les groupes R₄ représentent, indépendamment l'un de l'autre, un atome d'hydrogène ou un groupe alkyle en C_{1-4,} n est un nombre allant de 2 à 4, et X représente -(CH₂)₂-COO-CH₂-.

9. Procédé selon la revendication 8, caractérisé en ce que l'on utilise comme accélérateur de réduction un composé de formule:

10. Procédé selon la revendication 2, caractérisé en ce que l'on utilise comme accélérateur de réduction un composé de formule: dans laquelle A représente la liaison directe ou un élément pontant bivalent de formule: les R₄ représentant, indépendamment l'un de l'autre, un atome d'hydrogène ou un groupe alkyle en C_{1-4,} et R₅ et R₆, indépendamment l'un de l'autre, représentent un groupe alkyle en C₁₋₁₂, alcényle en C₃₋₁₂, un atome d'halogène, un groupe alcoxy en Ci-₄, un groupe phényle, un groupe cyclohexyle, benzyle ou phénéthyle, éventuellement substitué, SO₃H, COOH, CONH₂, ou un atome d'hydrogène.

11. Procédé selon la revendication 2, caractérisé en ce que l'on utilise comme accélérateur de réduction un composé de la classe (A) et/ou (B), qui contient un groupe phénol présentant une gêne stérique.

12. Procédé selon la revendication 11, caractérisé en ce que l'on utilise comme accélérateur de réduction un composé de la classe (A) ou (B), qui porte en position ortho par rapport au groupe OH un groupe alkyle tertiaire.

13. Préparations de colorants de cuve ou de colorant au soufre, contenant, en plus du colorant et d'autres adjuvants éventuels, un accélérateur organique de réduction, caractérisé en ce que, en ce qui concerne l'accélérateur de réduction, que l'on utilise en une concentration de 0,1 à 20% en poids, en particulier de 0,5 à 10% en poids, par rapport au colorant, il s'agit d'un composé ou d'un mélange de plusieurs composés qui présentent au moins un groupe hydroxyle aromatique et/ou un groupe amino tertiaire ou secondaire, un groupe -CONHOH, ou un groupement >S = O, à l'exclusion des nitrophénols et des dérivés d'acides carboxyliques aromatiques avec moins de trois groupes hydroxyles aromatiques.

14. Bains de teinture et pâtes d'impression pour la réalisation du procédé selon la revendication 1, caractérisés en ce qu'ils contiennent une préparation de colorants au soufre ou de colorants de cuve selon la revendication 13.

15. Bains de réduction pour la réalisation du procédé selon la revendication 1, contenant un agent réducteur utilisé habituellement pour la réduction des colorants de cuve ou des colorants au soufre, un accélérateur organique de réduction, et un alcali, caractérisés en ce que, en ce qui concerne l'accélérateur de réduction, il s'agit d'un composé ou d'un mélange de plusieurs composés qui présentent au moins un groupe hydroxyle aromatique et/ou un groupe amino tertiaire ou secondaire, un groupe -CONHOH ou un groupement >S = O, à l'exclusion des nitrophénols et des dérivés d'acides carboxyliques aromatiques avec moins de trois groupes hydroxyles aromatiques, et en ce que ces composés sont contenus dans les bains de réduction à raison de 0,01 à 5 g/litre.

16. Bains de réduction selon la revendication 15, caractérisés par une teneur en accélérateur de réduction de 0,05 à 1 g/litre de bain de réduction.
